# EUROPÄISCHE PATENTSCHRIFT

(11) **EP 0 204 029 B1**
(45) Veröffentlichungstag und Bekanntmachung des Hinweises auf die Patenterteilung: **18.10.1989**
(21) Anmeldenummer: 85114277.8
(22) Anmeldetag: 08.11.1985
(51) Int. Cl.: A43B 17/10

(54) **Deck- oder Einlegesohle**
Cover or insole
Semelle intermédiaire pour chaussure

(30) Priorität: 05.06.1985 DE 3520093
(43) Veröffentlichungstag der Anmeldung: 10.12.1986
(73) Patentinhaber: Firma Carl Freudenberg, 69469 Weinheim (DE)
(72) Erfinder: Föttinger, Walter, Dr., D-6940 Weinheim (DE); Jörder, Kurt, D-6940 Weinheim-Heiligkreuz (DE)

(56) Entgegenhaltungen:
- EP-A- 0 075 499
- FR-A- 1 550 233
- US-A- 4 192 086
- US-A- 4 461 099

## Beschreibung

Die Erfindung betrifft eine zweischichtige Deck-oder Einlegesohle, umfassend eine Saugschicht aus feuchtigkeitsspeichernden Fasern sowie eine feuchtigkeitsdurchlässig darauf festgelegte, eigenstabile Deckschicht aus einem Textilmaterial.

Eine solche Einlegesohle ist aus EP-A 0075499 bekannt. Die Deckschicht weist dabei neben einem Gehalt an Polyester- und Polyethylenfasern fibrillierte Lederfasern auf. Diese haben eine enorm große Speicherfähigkeit für Feuchtigkeit, wodurch aufgenommene Feuchtigkeit stets auch im Bereich der Oberseite der Deckschicht in einem gewissen Maße spürbar ist. Hierdurch kann sich eine erhebliche Beeinträchtigung des Tragekomforts ergeben.

Der Erfindung liegt die Aufgabe zugrunde, eine Deck- oder Einlegesohle für Schuhe zu entwickeln, die sich bei Gewährleistung eines guten Tragekomforts auch im Anschluß an die Aufnahme von Feuchtigkeit im Bereich der Oberseite stets trokken anfühlt.

Diese Aufgabe wird erfindungsgemäß bei einer Deck- oder Einlegesohle der eingangs genannten Art dadurch gelöst, daß die Deckschicht zu 100% aus hydrophoben Fasern besteht, daß die Fasern kapillaraktive, die Deckschicht von der Oberseite bis zur Saugschicht durchdringende Poren umschließen, daß das Gesamtgewicht 200 bis 1200 g/ m² beträgt und daß das Gewicht der Saugschicht bei einer Gesamtdicke der Deck- oder Einlegesohle von 1,5 bis 5mm mindestens einen Anteil von 60% und höchstens von 95% des Gesamtgewichtes umfaßt.

Die Deckschicht der erfindungsgemäß vorgeschlagenen Einlegesohle hat im Gegensatz zur Saugschicht keine eigentliche Speicherfähigkeit für Feuchtigkeit. Auf die Oberseite auftreffende Feuchtigkeit wird dadurch schnell in Richtung der Saugschicht abtransportiert, wodurch sich die Oberseite stets trocken anfühlt. Der Tragekomfort entsprechender Deck- oder Einlegesohlen erfährt dadurch eine deutliche Wertsteigerung.

Die Deckschicht besteht aus einem eigenstabilen Flächengebilde, beispielsweise aus einem Gewebe, einem Gewirke oder einem Vliesstoff. Im Falle der Verwendung von Geweben oder Gewirken ergibt sich die Möglichkeit, die Deckschicht zu 100% aus hydrophoben Fasern zu erzeugen. Im Falle der Verwendung von Vliesstoff besteht dem gegenüber die Notwendigkeit, die einander regellos zugeordneten Fasern mit ausreichender Festigkeit zu verbinden. Das setzt bei geringen Flächengewichten in aller Regel eine gegenseitige Verschweißung und/oder die zusätzliche Verwendung eines Bindemittels voraus, wodurch in vielen Fällen eine Verminderung der textilen Eigenschaften in Kauf genommen werden muß, insbesondere der textilen Weichheit. Insbesondere die Verwendung von Geweben, die neben einer guten Formbeständigkeit zusätzlich eine gute Weichheit aufweisen, wird aus diesem Grunde bevorzugt.

Die Deckschicht kann aus der Oberseite senkrecht hervorragende Fasern aufweisen, was die Ableitung auftreffender Feuchtigkeit begünstigt. Eine entsprechende Oberflächenstruktur läßt sich beispielsweise durch ein Aufrauhen oder ein Abschleifen der Oberfläche erzeugen.

Die vorgeschlagene Deck- oder Einlegesohle läßt sich zweckmäßig durch Ausstanzen aus einem flächenhaft erzeugten Material gewinnen. Die Herstellung ist dementsprechend kostengünstig und bietet sich insbesondere in bezug auf eine Massenherstellung an. Um in allen Fällen eine gute Feuchtigkeitsableitungsfähigkeit aus der Deckschicht in die Saugschicht zu gewährleisten, hat es sich dabei als besonders vorteilhaft bewährt, wenn die Deckschicht Fasern enthält, die in die Saugschicht eingenadelt sind.

Die Anwendung einer entsprechenden Technologie empfiehlt sich vor allem dann, wenn die Saugschicht ebenfalls aus einem textilen Material besteht, beispielsweise aus einem Vliesstoff aus Viskose enthaltenden Fasern. Die Vernadelung der Deckschicht und der Saugschicht gewährleistet in diesem Falle zugleich eine gegenseitige Verbindung der beiden Schichten von hoher Festigkeit. Die Anwendung sekundärer Techniken kann sich unter diesem Gesichtspunkt erübrigen.

Nach einer anderen Ausgestaltung ist es vorgesehen, daß die Deckschicht und die Saugschicht in gleichmäßig über die gesamte Berührungsfläche verteilten, punkt- und/oder linienförmig ausgebildeten Zonen verklebt sind, bevorzugt unter Verwendung eines Schmelzklebers. Dieser kann gegebenenfalls auch in Gestalt eines eigenstabilen Gitternetzes oder Vlieses zwischen der Deck- und der Saugschicht angeordnet und durch eine Hitzekalandrierung des erhaltenen Gebildes aktiviert werden. Die Verwendung von Kontaktklebern, von chemisch vernetzbaren Klebern, von Lösungsmittel erweichbaren Klebern oder von Dispersionsklebern ist ebenfalls möglich. Die gegenseitige Verbindung der Deckschicht und der Saugschicht kann gegebenenfalls auch außerhalb der Textilfabrik erfolgen und beispielsweise in den unmittelbaren Bereich des Schuhherstellers verlagert sein. Die spezifische Anpassung der Deckschicht und der Saugschicht an bestimmte Erfordernisse der Schuhherstellung wird hierdurch erleichtert.

Die mit der vorgeschlagenen Deck- oder Einlegesohle erzielten Vorteile bestehen vor allem darin, daß sich die Oberseite unabhängig von dem gespeicherten Feuchtigkeitsvolumen stets trocken und warm anfühlt. Die die Deckschicht durchdringenden, kapillaraktiven Poren können nicht mehr verstopfen und aufgenommene Feuchtigkeit wird dadurch auch im langfristigen Gebrauch schnell über die Oberseite wieder abgegeben, beispielsweise bei Nichtbenutzung des Schuhwerks in der Nacht.

Eine beispielhafte Ausführung des erfindungsgemäß vorgeschlagenen Gegenstandes wird in der in der Anlage beigefügten Zeichnung am Beispiel einer Einlegesohle dargestellt und nachfolgend näher erläutert.

Die gezeigte Einlegesohle umfaßt die Deckschicht 1 und die Saugschicht 2. Diese sind durch eine Vernadelung verbunden und haben eine Gesamtdicke von 1,5 bis 5mm, vorzugsweise eine solche von 2,5 bis 3,5 mm.

Die dargestellte Einlegesohle wurde durch Ausstanzen aus einem flächenhaften Material gewonnen, welches ein Flächengewicht von wenigstens 200g/m² aufweist, vorzugsweise ein solches zwischen 400 und 1200g/m2.

Von dem angegebenen Gesamtgewicht je m² entfallen mindestens 60 Gew.-% und höchstens 95 Gew.-% auf die Saugschicht sowie höchstens 40 Gew.-% und wenigstens 5 Gew.-% auf die Deckschicht.

Die Saugschicht besteht zu wenigstens 50 Gew.- % aus saugfähigen Fasern, welche natürlichen oder künstlichen Ursprungs sein können. Bevorzugt gelangen neben Wolle, Baumwolle und/oder Zellwolle vollsynthetische Hohl- oder Porenfasern zur Anwendung. Günstige Eigenschaften lassen sich auch unter Verwendung von Zellstoff und/ oder superabsorbierenden Fasern, wie z. B. mit Carboxymethylcellulose gepfropften Zellwollfasern erzielen. Die Fasern können gegebenenfalls durch ein zusätzlich enthaltenes Bindemittel verklebt sein. Die Einlagerung von geruchbindenden Substanzen, beispielsweise von bakteriziden und/ oder fungiziden Wirkstoffen sowie von Aktivkohle ist ebenfalls möglich.

Die Deckschicht besteht aus hydrophoben Fasern, die sich durch eine möglichst gute Abriebfestigkeit auszeichnen sollen. Für ihre Herstellung gelangen bevorzugt Polyesterfasern zur Anwendung. Die Oberfläche der Einlegesohle zeichnet sich in diesem Falle durch einen besonders trockenen und textilen Griff unter allen Bedingungen aus. Die Verwendung von Polypropylenfasern, Polyamidfasern, Polyacrylfasern, PVC-Fasern und anderen hydrophoben Fasern kann jedoch ohne weiteres in die Überlegungen mit einbezogen werden. Diese Fasern sind kostengünstiger verfügbar.

Die Deckschicht und die Saugschicht werden nach ihrer unabhängig voneinander vorgenommenen Bildung aufeinander abgelegt und aus der Richtung der Deckschicht vernadelt. Das so erhaltene Gesamtgebilde zeichnet sich durch eine gute Festigkeit aus und kann unmittelbar als Rohmaterial für das Ausstanzen der einzelnen Einlegesohlen verwendet werden.

Die vorgeschlagene Deck- oder Einlegesohle hat eine Wasseraufnahmefähigkeit von mindestens 100 Gew.-%, vorzugsweise eine solche von 150 bis 400 Gew.-%. Sie trocknet über Nacht schnell aus und ist voll waschbar.

## Patentansprüche

1. Zweischichtige Deck- oder Einlegesohle, umfassend eine Saugschicht aus feuchtigkeitsspeichernden Fasern sowie aus einer feuchtigkeitsdurchlässig darauf festgelegten, eigenstabilen Deckschicht aus einem Textilmaterial, dadurch gekennzeichnet, daß die Deckschicht (1) zu 100% aus hydrophen Fasern besteht, daß die Fasern kapillaraktive, die Deckschicht (1) von der Oberseite bis zur Saugschicht (2) durchdringende Poren umschließen, daß das Gesamtgewicht der Deck- oder Einlegesohle 200 bis 1200g/m² beträgt und daß das Gewicht der Saugschicht (2) bei einer Gesamtdicke der Deck- oder Einlegesohle von 1,5 bis 5 mm mindestens einen Anteil von 60% und höchstens von 95% des Gesamtgewichtes umfaßt.

2. Gegenstand nach Anspruch 1, dadurch gekennzeichnet, daß die Deckschicht (1) aus einem Gewebe, einem Gewirke oder einem Vliesstoff besteht.

3. Einlegesohle nach Anspruch 1 bis 2, dadurch gekennzeichnet, daß die Deckschicht in (1) aus der Oberseite senkrecht hervorragende Fasern enthält.

4. Einlegesohle nach Anspruch 1 bis 3, dadurch gekennzeichnet, daß die Deckschicht (1) Fasern enthält, die in die Saugschicht (2) eingenadelt sind.

5. Einlegesohle nach Anspruch 1 bis 4, dadurch gekennzeichnet, daß die Deckschicht und die Saugschicht in gleichmäßig über die gesamte gegenseitige Berührungsfläche verteilten punkt-und/oder linienförmig ausgebildeten Zonen verklebt sind.

## Claims

1. A two-layer covering sole or insole, comprising an absorbent layer of moisture-storing fibres and an inherently stable covering layer of a textile material fixed moisture-permeably thereon, characterized in that the covering layer (1) consists to the extent of 100% of hydrophobic fibres, in that the fibres surround pores which have a capillary action and penetrate the covering layer (1) from the upper side to the absorbent layer (2), in that the total weight of the covering sole or insole is 200 to 1.200g/m² and in that, at a total thickness of the covering sole or insole of 1.5 to 5 mm, the weight of the absorbent layer (2) makes up a proportion of at least 60% and at most 95% of the total weight.

2. An object according to claim 1, characterized in that the covering layer (1) is composed of a woven fabric, a knitted fabric or a non-woven.

3. An insole according to either of claims 1 and 2, characterized in that the covering layer in (1) contains fibres which protrude perpendicularly from the upper side.

4. An insole according to any of claims 1 to 3, characterized in that the covering layer (1) contains fibres which are needled into the absorbent layer (2).

5. An insole according to any of claims 1 to 4, characterized in that the covering layer and the absorbent layer are adhesively bonded in zones distributed uniformly over the entire surface of mutual contact and a point-like and/or linear form.

## Revendications

1. Semelle intermédiaire pour chaussure à deux couches comprenant une couche d'absorption constituée de fibres absorbant l'humidité ainsi que d'une couche de recouvrement à résistance propre, perméable à l'humidité qui y est fixée et est constituée d'un matériau textile, caractérisée en ce que la couche de recouvrement (1) est constituée jusqu'à 100% de fibres hydrophobes, que les fibres entourent des pores à action capillaire traversant la couche de recouvrement (1) depuis la face supérieure jusqu'à la couche d'absorption (2), que le poids total de la semelle intermédiaire est de 200 à 1200g/m2 et que le poids de la couche d'absorption (2) est d'au moins 60% et d'au plus 95% du poids total de la semelle intermédiaire pour une épaisseur totale de 1,5 à 5 mm.

2. Objet de la revendication 1, caractérisé en ce que la couche de recouvrement (1) est constituée d'un tissu, d'un produit tricoté ou d'une nappe de fibres.

3. Semelle intermédiaire selon les revendications 1 et 2, caractérisée en ce que la couche intermédiaire (1) contient des fibres faisant saillie perpendiculairement à la face supérieure.

4. Semelle intermédiaire selon les revendications 1 à 3, caractérisée en ce que la couche de recouvrement (1) contient des fibres qui sont aiguilletées dans la couche d'absorption (2).

5. Semelle intermédiaire selon les revendications 1 à 4, caractérisée en ce que la couche de recouvrement et la couche d'absorption sont collées l'une à l'autre dans des zones ponctuelles et/ ou linéaires réparties uniformément sur toute la surface de contact mutuel.
